# EUROPÄISCHE PATENTSCHRIFT

(11) **EP 1 725 708 B1**
(45) Veröffentlichungstag und Bekanntmachung des Hinweises auf die Patenterteilung: **18.07.2007**
(21) Anmeldenummer: 05715882.6
(22) Anmeldetag: 09.03.2005
(51) Int. Cl.: D06L 3/12, B01F 3/08, D06P 3/54

(54) **VERFAHREN ZUM OPTISCHEN AUFHELLEN VON SYNTHETISCHEN FASERN ODER VON SYNTHETISCHEN FASERN IN MISCHUNG MIT NATÜRLICHEN FASERN**
METHOD FOR OPTICAL BRIGHTENING OF SYNTHETIC FIBRES OR OF SYNTHETIC FIBRES MIXED WITH NATURAL FIBRES
PROCEDE D'AZURAGE OPTIQUE DE FIBRES SYNTHETIQUES OU DE FIBRES SYNTHETIQUES EN MELANGE AVEC DES FIBRES NATURELLES

(30) Priorität: 11.03.2004 DE 102004011957
(43) Veröffentlichungstag der Anmeldung: 29.11.2006
(73) Patentinhaber: BASF Aktiengesellschaft, 67056 Ludwigshafen (DE)
(72) Erfinder: SIEMENSMEYER, Karl, 67227 Frankenthal (DE); WEBER, Dieter, 67454 Hassloch (DE); MISSKE, Andrea, 67346 Speyer (DE); HEISSLER, Heinz, 67227 Frankenthal (DE)
(74) Vertreter: Isenbruck, Günter
(86) Internationale Anmeldenummer: PCT/EP2005/002496
(87) Internationale Veröffentlichungsnummer: WO 2005/088004

(56) Entgegenhaltungen:
- EP-A- 0 033 715
- EP-A- 0 773 284
- US-A- 5 540 740

## Beschreibung

Die vorliegende Erfindung betrifft ein Verfahren zum optischen Aufhellen von synthetischen Fasern oder von synthetischen Fasern in Mischung mit natürlichen Fasern, wobei die synthetischen Fasern oder Mischungen der synthetischen Fasern mit natürlichen Fasern in einem Behandlungsbad, enthaltend optische Aufheller, dem eine Mikroemulsion zugesetzt wurde, behandelt werden.

Zahlreiche Verbindungen, so genannte optische Aufheller, sind für ihre Eigenschaft bekannt, Textilien oder Kunststoffen eine weiße Farbe zu geben.

EP-A-33715 offenbart ein Hilfsmittelgemisch mit verschiedenen Tensiden und seine Verwendung zum optischen Aufhellen von Polyesterfasermaterialien.

EP-A-773284 offenbart Mikroemulsionen, die ein nicht-wasserlöslisches Lösungsmittel, ein anionisches Tensid und eine verzweigte Fettsäure enthalten. Sie können zuzätzlich weitere Komponenten enthalten, wie Aufheller, nichtionogene Tenside, Wasser und werden als Waschmittel für Textilmaterialien verwendet.

Die EP 0 023 026 offenbart Verbindungen der allgemeinen Formel I wobei die Reste R¹ und R² beispielsweise H, F, Cl, Phenyl, CF₃, Alkyl oder zahlreiche andere Reste sein können, und wobei V ausgewählt wird aus

Ein Nachteil bei der Verwendung von Verbindungen der allgemeinen Formel I als optische Aufheller ist, dass ihrer Ergiebigkeit bei niedriger Temperatur begrenzt ist, d.h. man benötigt viel Produkt, um den gewünschten Aufhelleffekt zu erzielen.

Des Weiteren ist ein Verfahren zur optischen Aufhellung von Textilien bekannt, bei dem die Textilien mit Distyrylbenzolverbindungen behandelt werden, die z.B. aus CH-A 366 512 bekannt sind.

EP-A 0 023 027 und EP-B2 0.032 917, sowie die in EP-B2 0 030 917 zitierte Literatur offenbaren den Einsatz von Gemischen von zwei oder mehr Dicyanostyrylbenzolverbindungen zur optischen Aufhellung von Polyestern.

Die DE 102 19 993 A1 betrifft ein Verfahren zum Aufhellen von textilen Materialien, bei dem Verbindungen der allgemeinen Formel I, eine Dicyanostyrylbenzolverbindung und eine Verbindung der allgemeinen Formel II, in der R ausgewählt ist aus C₄₋₁₀-Alkyl, eingesetzt wird.

Das optische Aufhellen von textilen Materialien erfolgt im Allgemeinen durch das Auszieh- bzw. das Thermosolverfahren.

Beim Thermosolverfahren wird üblicherweise das aufzuhellende textile Material mit einer wässrigen Flotte, die die optisch aufhellenden Substanzen, gegebenenfalls einen blauen oder violetten Nuancierfarbstoff oder Mischungen derselben und gegebenenfalls Zuschlagstoffe (s.o.) enthält, foulardiert. Die Flottenaufnahme beträgt im Allgemeinen 30 bis 100%. Danach wird das textile Material getrocknet und bei einer Temperatur von 150 bis 200 °C für 5 bis 60 Sekunden fixiert.

Nachteilig am Thermosolverfahren ist, dass die Fixiertemperatur von 150 bis 210 °C, insbesondere von 170 bis 190 °C einen hohen Energiebedarf erfordert. Bei diesen hohen Fixiertemperaturen rauchen gegebenenfalls Zusatzstoffe oder durch vorherige Behandlungsschritte dem Textilgut anhaftende Verunreinigungen ab und führen zu gasförmigen Emissionen. Trotz der hohen Temperaturen wird im Thermosolverfahren nur eine Ringaufhellung erreicht, die im Weißgrad dem einer Ausziehfärbung unterlegen ist. Im Falle von Mischungen der Chemiefasern mit Naturfasern oder mit synthetischen Cellulosefasern kann es zum Verbräunen der Naturfaser oder synthetischen Cellulosefaser kommen.

Ein weiteres bekanntes Verfahren ist das Ausziehverfahren, bei dem in wässriger Flotte meist bei Temperaturen von 90 bis 135 °C gearbeitet wird.

Beim Ausziehverfahren wird in der Regel das aufzuhellende textile Material bei einer Temperatur von 10 bis 50 °C in eine wässrige Flotte gebracht, das die optisch aufhellenden Verbindungen, gegebenenfalls einen blauen oder violetten Nuancierfarbstoff oder eine Mischung derselben und gegebenenfalls Zuschlagstoffe, z.B. Dispergiermittel, Carbonsäuren oder Basen, enthält und dessen pH-Wert meist 3 bis 12, vorzugsweise 3 bis 8, beträgt. Das Flottenverhältnis (Gewichtsverhältnis textiles Material: Flotte) beträgt dabei 1 : 1,5 bis 1 : 40, vorzugsweise 1 : 5 bis 1 : 20. Das Bad wird dann innerhalb von 15 bis 60 Minuten auf eine Temperatur von 95 bis 135 °C erhitzt und 15 bis 60 Minuten bei dieser Temperatur gehalten. Danach wird das aufgehellte textile Material gespült und getrocknet.

Im Falle des Aufhellens von Polyester oder Polyestermischungen wird üblicherweise das HT-Verfahren = Hochtemperaturverfahren angewandt. Zur ausreichenden Überschreitung der Färbeumwandlungstemperatur des Polyesters muss der Aufhellvorgang um 130 °C durchgeführt werden, um einen für die Praxis ausreichenden Aufhelleffekt zu erreichen. Da die Aufhellung im wässrigen Medium erfolgt, muss in einem Autoklaven, einem Hochdruckapparat oder einer Hochdruckmaschine gearbeitet werden. Als Nachteile sind zu nennen, dass ein solches Aggregat teurer ist als ein offenes Aggregat, dass die Aufheiz- und Abkühlzeit und somit die Maschinenbelegung lange ist und dass die erforderliche Energiemenge, insbesondere zum Aufheizen auf 130 °C sehr hoch ist.

Beim Carrier-Verfahren werden der Aufhellflotte Carrier zugesetzt, die die Färbeumwandlungstemperatur um ca. 30 °C herabsetzen.

Carrier sind häufig Formulierungen auf der Basis von Emulgatoren, manchmal Lösemittel und die aktive Komponente. Aktive Komponenten sind Verbindungen auf der Basis von flüssigen, halogenierten Benzolderivaten, alkylaromatische Verbindungen, aromatische Hydroxyverbindungen, aromatische Alkohole, Ketone, Carbonsäuren und deren Ester, Alkylphthalimide oder substituierte Phenylglykole und deren Ester. Die wichtigsten aktiven Komponenten sind 1,2-Dichlorbenzol, 1,2,4-Trichlorbenzol, 2-Phenylphenol, Diphenyl, Diphenylether, Methyl-, Butyl- oder Benzylbenzoate, Methylsalicylate, Dimethylphthalate, Phthalsäure-N-butylimide oder Chlorphenoxyethanol.

Das Carrier-Verfahren bringt hervorragende Weißeffekte in kurzer Aufhellzeit bei niedrigerer Aufhelltemperatur und somit geringerem Energieverbrauch. Allerdings können Carrier zur Fleckenbildung führen. Zudem sind Carrier oft krebserregend.

Als Alternative zum Carrier-Verfahren wurde ein Niedertemperaturverfahren entwickelt. In diesem Verfahren werden anstelle der cancerogenen Carrier Mischungen von nicht-ionischen und ionischen Tensiden mit aliphatischen oder aromatischen Dicarbonsäureestern verwendet. Diese Mischungen sind nicht faseraktiv, erhöhen aber die Löslichkeit der Aufheller in der Färbeflotte und ermöglichen dadurch die Aufhellung schon bei 98 bis 110 °C. Die Mischungen aus nicht-ionischen und ionischen Tensiden mit aliphatischen oder aromatischen Dicarbonsäureestern werden auch als Diffusionsaccelleratoren bezeichnet, d.h. sie beschleunigen die Diffusion der Aufheller von der Färbeflotte in die Faser.

Das Verfahren hat einige Nachteile: Beim Verdünnen durchlaufen die Diffusionsaccelleratoren eine Quellphase, was die homogene Verteilung im Aufhellbad beeinträchtigt. Der resultierende Weißgrad ist dem einer Carrier-Aufhellung unterlegen. Bei Aufhelltemperaturen unter 100 °C nimmt der Weißeffekt schnell ab. Werden bei 98 °C noch akzeptable Weißeffekte erreicht, so ist der resultierende Weißgrad bei 95 °C vielen Anforderungen nicht mehr genügend. In der textilveredelnden Industrie lassen sich in offenen Aggregaten aber oftmals in wässrigem Medium Temperaturen über 95 °C nicht erreichen.

Die Aufgabe der vorliegenden Erfindung besteht darin, ein Aufhellverfahren bereitzustellen, welches in offenen Aggregaten eingesetzt werden kann, welches hervorragende Weißgrade erzielt, welches frei von toxischen oder cancerogenen Hilfsstoffen ist, welches Flotteninhomogenitäten (insbesondere durch Quellphasen von Tensiden) vermeidet und welches bei Temperaturen um 95 °C noch hervorragende Weißeffekte erbringt.

Diese Aufgabe wird erfindungsgemäß gelöst durch ein Verfahren zum optischen Aufhellen von synthetischen Fasern oder von Mischungen von synthetischen Fasern mit natürlichen Fasern, wobei die synthetischen Fasern oder Mischungen von synthetischen Fasern mit natürlichen Fasern in einem Behandlungsbad, enthaltend optische Aufheller, dem eine Mikroemulsion zugesetzt wurde, behandelt werden.

Solche Mikroemulsionen werden bereits beim Färben von Polyester in textiler Form als Egalisierhilfsmittel eingesetzt. Färbungen von Polyester in textiler Form werden häufig u-negal, ungleichmäßig, fleckig. Solche Unegalitäten können durch Zusatz von Mikroemulsionen zu den Färbelösungen verhindert oder deutlich verringert werden. Der Zusatz der Mikroemulsion stabilisiert hierbei die dispersen Farbstoffteilchen und steuert den molekularen Transportprozess zur Faser und den Löseprozess der Farbstoffmoleküle in der Polyesterfaser. Eine weitere Aufgabe der Mikroemulsion ist es, den Verdünnungsvorgang beim Ansetzen der Farbstoffflotte so zu steuern, dass keine hochviskosen Zwischenzustände erhalten werden.

Beim optischen Aufhellen von synthetischen Textilmaterialien treten üblicherweise keine Unegalitäten auf bzw. sie können durch die Trägheit des Auges nicht erkannt werden. Textilhilfsmittel mit Egalisiereffekten sind daher beim optischen Aufhellen nicht erforderlich und werden in der Praxis auch nicht eingesetzt. Mikroemulsionen haben zwar beim optischen Aufhellen von synthetischen Fasermaterialien keinen Egalisiereffekt, sie wirken aber als Diffusionsaccelleratoren, d.h., die erforderliche Fixiertemperatur z.B. bei Polyester kann um ca. 35 °C von ca. 130 °C auf ca. 95 °C reduziert werden, ohne dass es dabei zu einer merklichen Reduktion des Weißgrades kommt.

Die erfindungsgemäß einsetzbare Mikroemulsion beinhaltet nichtionogene Tenside, ionische Tenside, organische Lösevermittler und Wasser.

Insbesondere enthält die erfindungsgemäß einsetzbare Mikroemulsion die folgenden Komponenten:
(a) Als Komponente A 1 - 40 Gew.-% einer Verbindung, die durch Reaktion einer Verbindung a1 der allgemeinen Formel III wobei R¹, R², R³ unabhängig voneinander für einen aliphatischen, aromatischen oder araliphatischen Rest stehen;
   bevorzugt sind R¹, R², R³ verzweigte oder unverzweigte, gesättigte, aliphatische Reste mit 1 - 40 Kohlenstoffatomen oder verzweigte oder unverzweigte, ungesättigte, aliphatische Reste mit 2 - 40 Kohlenstoffatomen, die mit gegebenenfalls wenigstens einer funktionellen Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein können;
   besonders bevorzugt sind die Reste R¹, R², R³ unabhängig voneinander teilweise ungesättigte, aliphatische Reste mit 10 - 25 Kohlenstoffatomen, die gegebenenfalls mit wenigstens einer Hydroxy- und/oder Aminogruppe substituiert sein können; ganz besonders bevorzugt sind alle Reste R¹, R², R³ gleich -(CH₂)₇-CH=CH-CH₂-CH(OH)-(CH₂)₄CH₃, wobei die Doppelbindung bevorzugt in der cis-Konfiguration vorliegt;
   R⁴ steht unabhängig voneinander für Wasserstoff oder einen aliphatischen Rest mit 1 - 15 Kohlenstoffatomen, einen aromatischen Rest mit 6 - 15 Kohlenstoffatomen oder einen araliphatischen Rest mit 7 - 15 Kohlenstoffatomen, bevorzugt ist R⁴ Wasserstoff oder ein linearer oder verzweigter, gesättigter, aliphatischer Rest mit 1 bis 10 Kohlenstoffatomen oder ein linearer oder verzweigter, ungesättigter, aliphatischer Rest mit 2 - 10 Kohlenstoffatomen, ganz besonders bevorzugt ist R⁴ Wasserstoff;
   mit einer Verbindung a2 der allgemeinen Formel IV entsteht wobei R⁵ unabhängig voneinander Wasserstoff oder aliphatischer Rest mit 1 - 15 Kohlenstoffatomen, aromatischer Rest mit 6 - 15 Kohlenstoffatomen oder araliphatischer Rest mit 7 - 15 Kohlenstoffatomen bedeutet, bevorzugt ist R⁵ Wasserstoff oder ein linearer oder verzweigter, gesättigter, aliphatischer Rest mit 1 bis 10 Kohlenstoffatomen oder ein linearer oder verzweigter, ungesättigter, aliphatischer Rest mit 2 - 10 Kohlenstoffatomen, ganz besonders bevorzugt ist R⁵ unabhängig voneinander Wasserstoff, Methyl, Ethyl oder Propyl;
(b) Als Komponente B 1 - 25 Gew.-% einer Verbindung, die durch Reaktion einer Verbindung b1 der allgemeinen Formel V wobei R⁶ für einen aliphatischen, aromatischen oder araliphatischen Rest steht;
   bevorzugt ist R⁶ ein verzweigter oder unverzweigter, gesättigter, aliphatischer Rest mit 1 - 40 Kohlenstoffatomen oder ein verzweigter oder unverzweigter, ungesättigter, aliphatischer Rest mit 2 - 40 Kohlenstoffatomen, der mit gegebenenfalls wenigstens einer funktionellen Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann;
   besonders bevorzugt ist der Rest R⁶ ein teilweise ungesättigter, aliphatischer Rest mit 10 - 25 Kohlenstoffatomen, der gegebenenfalls mit wenigstens einer Hydroxy- und/oder Aminogruppe substituiert sein kann;
   ganz besonders bevorzugt ist der Rest R⁶ gleich -(CH₂)₇-CH=CH-CH₂-CH(OH)-(CH₂)₄CH₃, wobei die Doppelbindung bevorzugt in der cis-Konfiguration vorliegt;
   mit einer Verbindung b2 der allgemeinen Formel VI entsteht wobei R⁷ unabhängig voneinander Wasserstoff oder aliphatischer Rest mit 1 - 15 Kohlenstoffatomen, aromatischer Rest mit 6 - 15 Kohlenstoffatomen oder araliphatischer Rest mit 7 - 15 Kohlenstoffatomen bedeutet, bevorzugt ist R⁷ Wasserstoff oder ein linearer oder verzweigter, gesättigter, aliphatischer Rest mit 1 - 10 Kohlenstoffatomen oder ein linearer oder verzweigter, ungesättigter, aliphatischer Rest mit 2 - 10 Kohlenstoffatomen, ganz besonders bevorzugt ist R⁷ unabhängig voneinander Wasserstoff, Methyl, Ethyl oder Propyl;
(c) Als Komponente C1 - 15 Gew.-% einer Verbindung der allgemeinen Formel VII wobei R⁸ für einen aliphatischen, aromatischen oder araliphatischen Rest steht;
   bevorzugt ist R⁸ ein verzweigter oder unverzweigter, gesättigter, aliphatischer Rest mit 1 - 40 Kohlenstoffatomen oder ein verzweigter oder unverzweigter, ungesättigter, aliphatischer Rest mit 2 - 40 Kohlenstoffatomen, der mit gegebenenfalls wenigstens einer funktionellen Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann;
   besonders bevorzugt ist der Rest R⁸ ein teilweise ungesättigter, aliphatischer Rest mit 10 - 25 Kohlenstoffatomen, die gegebenenfalls mit wenigstens einer Hydroxy- und/oder Aminogruppe substituiert sein kann;
   ganz besonders bevorzugt ist der Rest R⁸ gleich -(CH₂)₇-CH=CH- (CH₂)₇CH₃, wobei die Doppelbindung bevorzugt in der cis-Konfiguration vorliegt;
(d) Als Komponente D 1 - 40 Gew.-% einer Verbindung der allgemeinen Formel VIII wobei R⁹ für einen aliphatischen, aromatischen oder araliphatischen Rest steht;
   bevorzugt ist R⁹ ein verzweigter oder unverzweigter, gesättigter, aliphatischer Rest mit 1 - 12 Kohlenstoffatomen oder ein verzweigter oder unverzweigter, ungesättigter, aliphatischer Rest mit 2 - 12 Kohlenstoffatomen, der mit gegebenenfalls wenigstens einer funktionellen Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann;
   besonders bevorzugt ist der Rest R⁹ ein gesättigter, aliphatischer Rest mit 1 - 6 Kohlenstoffatomen, der gegebenenfalls mit wenigstens einer Hydroxy- und/oder Aminogruppe substituiert sein kann;
   ganz besonders bevorzugt ist der Rest R⁹ ausgewählt aus der Gruppe bestehend aus Ethyl, n-Propyl, n-Butyl und n-Pentyl;
   der mittlere Wert für n in der Formel VIII ist eine ganze oder gebrochene positive Zahl von 1 bis 10, bevorzugt von 1 bis 8, besonders bevorzugt von 1 bis 5; bei Vorliegen von Mischungen von Verbindungen der allgemeinen Formel VIII kann der mittlere Wert für n gebrochene Werte annehmen.
(e) Als Komponente E 1 - 50 Gew.-% einer Verbindung der allgemeinen Formel IX wobei R¹⁰ für einen aliphatischen, aromatischen oder araliphatischen Rest steht;
   bevorzugt ist R¹⁰ ein verzweigter oder unverzweigter, gesättigter, aliphatischer Rest mit 1 - 12 Kohlenstoffatomen oder ein verzweigter oder unverzweigter, ungesättigter, aliphatischer Rest mit 2 - 12 Kohlenstoffatomen, der mit gegebenenfalls wenigstens einer funktionellen Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann;
   besonders bevorzugt ist der Rest R¹⁰ ein gesättigter, aliphatischer Rest mit 1 - 6 Kohlenstoffatomen, der gegebenenfalls mit wenigstens einer Hydroxy- und/oder Aminogruppe substituiert sein kann;
   ganz besonders bevorzugt ist der Rest R¹⁰ ausgewählt aus der Gruppe bestehend aus Ethyl, n-Propyl, n-Butyl und n-Pentyl;
   der mittlere Wert für m in der Formel IX ist eine ganze oder gebrochene positive Zahl von 0 bis 10, bevorzugt von 0 bis 8, besonders bevorzugt von 0 bis 5; bei Vorliegen von Mischungen von Verbindungen der allgemeinen Formel IX kann der mittlere Wert für m gebrochene Werte annehmen.
   und 1 - 40 Gew.-% Wasser als Lösungsmittel, wobei die Summe der Gew.-% 100 ergibt.

Die Komponenten A, B, C, D und E liegen in der Mikroemulsion bevorzugt in den folgenden Anteilen vor:
- Komponente A: 5 - 35 Gew.-%,
- Komponente B: 5 - 20 Gew.-%,
- Komponente C: 1 - 10 Gew.-%,
- Komponente D: 5 - 35 Gew.-%,
- Komponente E: 5 - 40 Gew.-%
und 5 - 35 Gew.-% Wasser als Lösungsmittel, wobei die Summe der Gew.-% 100 Gew.-% ergibt.

Besonders bevorzugt liegen die Komponenten A, B, C, D und E in der Mikroemulsion in den folgenden Anteilen vor:
- Komponente A: 10 - 30 Gew.-%,
- Komponente B: 5 - 15 Gew.-%,
- Komponente C: 2 - 8 Gew.-%,
- Komponente D: 10 - 30 Gew.-%,
- Komponente E: 10 - 35 Gew.-%
und 10 - 30 Gew.-% Wasser als Lösungsmittel, wobei die Summe der Gew.-% 100 Gew.-% ergibt.

Die erfindungsgemäß einsetzbaren Mikroemulsionen können durch Mischen der entsprechenden Komponenten in beliebiger Reihenfolge hergestellt werden.

Vorteil der erfindungsgemäß eingesetzten Mikroemulsion ist ihre niedrige Viskosität bei jedem Mischungsverhältnis mit Wasser. Das Produkt kann somit in Dosieranlagen problemlos eingesetzt werden. Die Mikroemulsion ist absolut transparent. Die neben der wässrigen Phase enthaltene Ölphase ist in der Mikroemulsion somit so fein verteilt, dass keine optische Streuung bemerkbar ist.

Die mittlere Größe der Tröpfchen der dispersen Phase der erfindungsgemäß eingesetzten Mikroemulsion lässt sich nach dem Prinzip der quasielastischen dynamischen Lichtstreuung bestimmen (der so genannte z-mittlere Tröpfchendurchmesser d_{z} der unimodalen Analyse der Autokorrelationsfunktion).

Die Tröpfchengröße der erfindungsgemäß eingesetzten Mikroemulsionen liegen für d_{z} bei < 500 nm. Bevorzugt liegt der Wert für d_{z} bei 50 nm bis 300 nm, besonders bevorzugt liegt der Wert für d_{z} bei 50 nm bis 200 nm.

Durch das erfindungsgemäße Verfahren ist es möglich, Polyester, Polyamide oder Mischungen von Polyestern oder Polyamiden untereinander optisch aufzuhellen, wobei diese auch mit anderen synthetischen oder natürlichen Fasern gemischt vorliegen können.

Beispiele für andere synthetische oder natürliche Fasern sind Cellulosefasern, Polyacrylnitrilfasern, Polyurethanfasern, Acetatfasern oder Wollfasern.

Das erfindungsgemäße Verfahren eignet sich besonders zum optischen Aufhellen von Polyesterfasern oder von Mischungen von Polyesterfasern.

Unter Polyestern werden Homopolymere, Copolymere, Mischungen und Pfropfungen von synthetischen langkettigen Polyestern verstanden, die als wesentlichen Bestandteil wiederkehrend Estergruppen in der Polymer-Hautpkette aufweisen.

In einer Ausführungsform des erfindungsgemäßen Verfahrens werden die erfindungsgemäß eingesetzten Polyester aus aromatischen oder aliphatischen Hydroxycarbonsäuren hergestellt. Die in den erfindungsgemäßen Polyestern eingesetzten aliphatischen Hydroxycarbonsäuren sind gegebenenfalls mit C₁₋₈-Alkylketten substituierte C₁₋₁₂-Carbonsäuren, die neben der COOH-Gruppe auch noch wenigstens eine OH-Gruppe enthalten. Die genannten C₁₋₈-Alkylketten sind gegebenenfalls mit weiteren funktionellen Gruppen substituiert. Bevorzugt werden Hydroxycarbonsäuren ausgewählt aus der Gruppe bestehend aus 2-Hydroxyessigsäure, 2-Hydroxypropionsäure, 3-Hydroxypropionsäure, 4-Hydroxybuttersäure, 5-Hydroxypentansäure, 6-Hydroxyhexansäure, Äpfelsäure, Weinsäure und Zitronensäure. Die erfindungsgemäß einsetzbaren aromatischen oder aliphatischen Hydroxycarbonsäuren beinhalten 7 bis 20 Kohlenstoffatome und wenigstens eine Hydroxyfunktionalität, bevorzugt werden in den erfindungsgemäß einsetzbaren Polyestern ortho-, meta- oder para-Hydroxy-Benzoesäure eingesetzt.

In einer weiteren Ausführungsform des erfindungsgemäßen Verfahrens beinhalten die einsetzbaren Polyester Disäuren und Diole.

Die in den erfindungsgemäßen Polyestern enthaltenden Disäuren können aliphatische oder aromatische Disäuren mit 4 bis 18 Kohlenstoffatomen sein. Bevorzugt sind Dicarbonsäuren ausgewählt aus der Gruppe bestehend aus Phthalsäure, Terephthalsäure, Isophthalsäure, Naphthalin-1,4-dicarbonsäure, Naphthalin-2,3-dicarbonsäure, Naphthalin-2,6-dicarbonsäure, Cyclohexandicarbonsäure, Cyclohexandiessigsäure, Diphenyl-4,4-dicarbonsäure, Bernsteinsäure, Gluatarsäure, Adipinsäure, Acelainsäure, und Sebacinsäure oder Gemische davon.

Besonders bevorzugt sind die im Polyester enthaltenden Disäuren ausgewählt aus Terephthalsäure oder Naphthaldisäure oder einem Gemisch davon.

Die in dem erfindungsgemäß einsetzbaren Polyester enthaltenen Diole können cycloaliphatische Diole mit 6 bis 20 Kohlenstoffatomen oder aliphatische Diole mit 2 bis 20 Kohlenstoffatomen sein. Bevorzugt ist das im Polyester enthaltene Diol ausgewählt aus der Gruppe bestehend aus Ethylenglykol, Diethylenglykol, Triethylenglykol, 1,4-Cyclohexandimethanol, Propan-1,3-diol, Butan-1,4-diol, Pentan-1,5-diol, Hexan-1,6-diol, 2-Methylpentan-1,4-diol, 2,2,4-Trimethylpentan-1,3-diol, Hexan-1,3-diol, 2,2-bis-(4-Hydroxycyclohexyl)-propan und 2,4-Dihydroxy-1,1,3,3-tetramethylcyclobutan oder Gemischen davon.

In einer bevorzugten Ausführungsform beinhaltet der erfindungsgemäß einsetzbare Polyester Ethylenglykol als Diolkomponente.

In einer besonders bevorzugten Ausführungsform der vorliegenden Erfindung werden als Polyester Homopolymere von Polyethylenterephthalat (PET) oder Gemische von Polyethylenterephthalat mit weiteren Polyestern eingesetzt.

Das Molekulargewicht der erfindungsgemäß einsetzbaren Polyester liegt bevorzugt im Bereich von 2000 bis 50000 g/mol. Die erfindungsgemäß einsetzbaren Polyester können in jeder möglichen Fadenstärke, sowie in jeglicher Form, d.h. als Flocke, Faser, Garn, Zwirn, Webware, Maschenware oder Nonwoven vorliegen.

Die Herstellung der erfindungsgemäß eingesetzten Polyester geschieht nach dem Fachmann bekannten Verfahren, siehe dazu Encycl. Polym. Sci. Engng. 12, 1 bis 313 und Houben-Weyl E20/2, 1405 bis 1429, Ullmann (4.) 19,61 bis 88.

Als optische Aufheller können in das erfindungsgemäße Verfahren solche Verbindungen eingesetzt werden, die an sich schon bekannt sind, z.B. aus Ullmann's Encyclopedia of Industrial Chemistry, 5. Auflage, Band A18, Seiten 156 bis 161.

Ganz besonders eignet sich das erfindungsgemäße Verfahren zum optischen Aufhellen von Polyesterfasern auf Basis von PET oder Mischungen von PET mit anderen synthetischen oder natürlichen Fasern.

Bevorzugt als optische Aufheller werden in dem erfindungsgemäßen Verfahren 1,4-bis-Dicyanostyrylbenzole der allgemeinen Formel X oder 1,4-bis-Dicyanostyrylbenzole der allgemeinen Formel X in Mischung untereinander oder mit anderen optischen Aufhellern, die frei sind von ionischen Gruppen, oder Verbindungen der allgemeinen Formel I oder Verbindungen der allgemeinen Formel I in Mischung mit anderen optischen Aufhellern, die frei sind von ionischen Gruppen, eingesetzt.

Verbindungen der allgemeinen Formel I sind aus der EP 0 023 026 bekannt. Alle darin offenbarten Verbindungen sind in dem erfindungsgemäßen Verfahren einsetzbare Verbindungen der allgemeinen Formel I.

In das erfindungsgemäße Verfahren können alle möglichen Isomere von 1,4-bis-Dicyanostyrylbenzolen der Formel X eingesetzt werden, wie z.B. ortho-ortho, ortho-meta, ortho-para, meta-meta, meta-para, para-para oder Mischungen von zwei oder mehr.

Besonders bevorzugt können das ortho-para-Isomere, das ortho-meta-Isomere oder das meta-para-Isomere oder Mischungen zweier oder dreier oder aller Isomere untereinander oder Mischungen eines, zweier oder aller drei Isomere mit den ortho-ortho-Isomeren oder mit einer Verbindung der allgemeinen Formel I in das erfindungsgemäße Verfahren eingesetzt werden.

In das erfindungsgemäße Verfahren werden optische Aufheller und Nuancierfarbstoffe in der Regel als wässrige Zubereitungen zur Anwendung gebracht.

Solche Zubereitungen enthalten in der Regel Wasser und jeweils bezogen auf das Gewicht der Zubereitung, 1 bis 40 Gew.-%, bevorzugt 2 bis 25 Gew.-%, besonders bevorzugt 3 bis 10 Gew.-%, der oben näher bezeichneten Mischung aus Aufheller und Nuancierfarbstoff sowie 1 bis 60 Gew.-%, bevorzugt 3 bis 56 Gew.-%, besonders bevorzugt 5 bis 52 Gew.-% an Hilfsmitteln.

Geeignete Hilfsmittel sind z.B. anionische oder nicht-ionische Dispergiermittel, aus der Klasse der Ethylenoxidaddukte mit Fettalkoholen, höheren Fettsäuren oder Alkylphenolen oder Ethylendiamin-Ethylenoxid-Propylenoxidaddukte, oder Dispergiermittel, wie in der DE-A-2 745 449 beschrieben, Copolymerisate von N-Vinylpyrolidon mit 3-Vinylpropionsäure, Wasserrückhaltemittel wie Ethylenglykol, Glycerin oder Sorbit oder Biozide.

In einer bevorzugten Verfahrensweise verwendet man eine Aufhellerzubereitung enthaltend neben Wasser, jeweils bezogen auf das Gewicht der Zubereitung, 1 bis 40 Gew.-%, bevorzugt 2 bis 25 Gew.-%, besonders bevorzugt 3 bis 10 Gew.-%, der oben näher bezeichneten Mischung aus Aufheller und Nuancierfarbstoff, 1 bis 30 Gew.-%, bevorzugt 2 bis 20 Gew.-%, besonders bevorzugt 3 bis 12 Gew.-% anionisches oder nicht-ionisches Dispergiermittel und 1 bis 50 Gew.-%, bevorzugt 1 bis 35 Gew.-%, besonders bevorzugt 1 bis 25 Gew.-% weitere Hilfsmittel (z.B. Wasserrückhaltemittel oder Biozide).

Das Behandlungsbad, enthaltend optische Aufheller, kann Nuancierfarbstoffe enthalten.

Erfindungsgemäß geeignete Nuancierfarbstoffe stammen in der Regel aus der Klasse der Dispersions-, Säure- oder Küpenfarbstoffe. Dies sind gebräuchliche Bezeichnungen. Im Colourindex sind solche Farbstoffe z.B. unter der Bezeichnung Disperse Blue oder Disperse Violet oder Acid Blue oder Acid Violet oder Vat Blue oder Vat Violet aufgeführt.

Besonders geeignet sind blaue Farbstoffe aus der Klasse der Anthrachinone, Azofarbstoffe, Methinfarbstoffe, Violanthrone oder Indanthrone.

In dem erfindungsgemäßen Verfahren wird ein wässriges Behandlungsbad, enthaltend optische Aufheller, eingesetzt, welches die folgenden Inhaltsstoffe aufweist:
- 0.001 bis 1.00 Gew.-%, bevorzugt 0.01 bis 0.75 Gew.-%, besonders bevorzugt 0.01 bis 0.50 Gew.-% der beschriebenen Aufhellerzubereitung und
- 0.1 bis 5 g/l, bevorzugt 0.3 bis 3 g/l, besonders bevorzugt 0.5 bis 1.5 g/l der beschriebenen Mikroemulsion.

Das erfindungsgemäße Verfahren wird bei einer Temperatur von 80 bis 120 °C, bevorzugt von 90 bis 110 °C, besonders bevorzugt von 95 bis 100 °C durchgeführt.

Das erfindungsgemäße Verfahren wird über eine Dauer von 10 bis 300 min, bevorzugt über eine Dauer von 20 bis 200 min, besonders bevorzugt über eine Dauer von 30 bis 120 min durchgeführt.

Ferner betrifft die vorliegende Erfindung die Verwendung des erfindungsgemäßen Behandlungsbads, enthaltend optische Aufheller, zum optischen Aufhellen von synthetischen Fasern oder von Mischungen von synthetischen Fasern mit natürlichen Fasern.

Die vorliegende Erfindung betrifft auch ein Behandlungsbad, dem eine erfindungsgemäße Mikroemulsion zugesetzt wurde, für synthetische Fasern oder für synthetische Fasern in Mischung mit natürlichen Fasern enthaltend Wasser, optische Aufheller und gegebenenfalls Nuancierfarbstoffe.

Des Weiteren betrifft die vorliegende Erfindung die Verwendung der erfindungsgemäßen Mikroemulsion in Behandlungsbädern, enthaltend optische Aufheller, für synthetische Fasern oder synthetische Fasern in Mischung mit natürlichen Fasern.

### Beispiele

### Beispiel 1

In einem Autoklaven wurden 10 g Polyestergewebe bei 25 °C in 100 ml eines Aufhellbades eingebracht, welches 0,04 g einer Aufhellerdispersion enthält. Die Aufhellerdispersion enthält die folgenden optischen Aufheller in den Gewichtsanteilen m,p' 4%, p,o' 4%, o,o' 2%, zusätzlich Dispergiermittel für die optischen Aufheller und Wasser. Die einzelnen Aufhellerkomponenten wurden hierzu zunächst getrennt dispergiert ("gefinisht") und anschließend gemischt. Das Bad wurde dann innerhalb von 30 min auf 95 °C erhitzt und noch 30 min bei dieser Temperatur gehalten. In dieser Zeit wird die Flotte gerührt. Danach wurde das Gewebe aus dem Bad genommen, gespült und getrocknet. Zur Analyse wurden die optischen Weißgrade nach CIE bestimmt.
Im 1. Versuch wurden keine weiteren Hilfsstoffe zugesetzt.
Im 2. Versuch wurde ein gängiger Diffusionsbeschleuniger 1 mit 0,7 g/l zugegeben.
Im 3. Versuch wurde ein weiterer gängiger Diffusionsbeschleuniger 2 ebenfalls mit 0,7 g/l zugegeben.
Im 4. Versuch wurde 0,7 g/l einer erfindungsgemäßen Mikroemulsion zugegeben, die nachstehend beschrieben ist.

Diffusionsbeschleuniger 1 ist eine Mischung aus einem Ölsäureethoxylat mit 5 EO-Einheiten (50 Gew.-%) und Bernsteinsäure-n-butylester (50 Gew.-%).
Diffusionsbeschleuniger 2 ist eine Mischung aus einem Ölsäureethoxylat mit 5 EO-Einheiten (45 Gew.-%), Phthalsäure-di-n-butylester (30 %) und einem Ölsäureethoxylat mit 12 EO-Einheiten.
Beide Diffusionsbeschleuniger sind niederviskose Flüssigkeiten, welche bei Verdünnung mit Wasser hochviskose Zustände ausbilden. Diese Produkte sind damit für moderne Dosiersysteme nicht geeignet.

Zusammensetzung der erfindungsgemäß eingesetzten Mikroemulsion (in Gew.-%):

| | |
|---|---|
| Rizinusöl ethoxyliert mit 40 EO | 20 |
| Ölsäure ethoxyliert mit 5 EO | 10 |
| Ölsäure | 5 |
| Butyldiglykol | 20 |
| Glutarsäure-di-n-butylester | 25 |
| Wasser | 20 |

Die erfindungsgemäß eingesetzte Mikroemulsion wird hergestellt, indem die Komponenten in den entsprechenden Mengen vermischt werden, wobei die Reihenfolge der Zugabe der einzelnen Komponenten keinen Einfluss auf die Wirksamkeit der Mikroemulsion hat.

Die resultierenden Weißgrade sind wie folgt:

| | |
|---|---|
| Ohne Hilfsmittel | 128 |
| Diffusionsbeschleuniger 1 | 128,5 |
| Diffusionsbeschleuniger 2 | 128 |
| Mikroemulsion | 133 |

CIE-Weißgraddifferenzen ab 3 Einheiten sind visuell sichtbar und somit als technischer Vorteil zu werten.

### Beispiel 2

In einem Autoklaven wurden 10 g Polyester-Maschenware bei 25 °C in 100 ml eines Aufhellbades eingebracht, welches 0,04 g einer Aufhellerdispersion enthält. Die Aufhellerdispersion enthält die in Beispiel 1 aufgeführten optischen Aufheller in den Gewichtsanteilen m,p' 4%, p,o' 4%, o,o' 2%. Der Rest sind Dispergiermittel und Wasser. Die einzelnen Aufhellerkomponenten wurden hierzu zunächst getrennt dispergiert ("gefinisht") und anschließend gemischt. Das Bad wurde dann innerhalb von 30 min auf 90 °C erhitzt und noch 30 min bei dieser Temperatur gehalten. In dieser Zeit wird die Flotte gerührt. Danach wurde die Maschenware aus dem Bad genommen, gespült und getrocknet. Zur Analyse wurden die optischen Weißgrade nach CIE bestimmt.

Die resultierenden Weißgrade sind wie folgt:

| | |
|---|---|
| Ohne Hilfsmittel | 130 |
| Diffusionsbeschleuniger 1 | 132 |
| Diffusionsbeschleuniger 2 | 133 |
| Mikroemulsion | 136 |

### Beispiel 3

In einem Autoklaven wurden 10 g Polyester-Stapelfasergarn bei 25 °C in 100 ml eines Aufhellbades eingebracht, welches 0,04 g einer Aufhellerdispersion enthält. Die Aufhellerdispersion enthält die folgenden optischen Aufheller

### wie Bsp. 1

in den Gewichtsanteilen p,o' 6%, o,o' 4%. Der Rest sind Dispergiermittel und Wasser. Die einzelnen Aufhellerkomponenten wurden hierzu zunächst getrennt dispergiert ("gefinisht") und anschließend gemischt. Das Bad wurde dann innerhalb von 30 min auf 95 °C erhitzt und noch 30 min bei dieser Temperatur gehalten. In dieser Zeit wird die Flotte gerührt. Danach wurde das Stapelfasergarn aus dem Bad genommen, gespült und getrocknet. Zur Analyse wurden die optischen Weißgrade nach CIE bestimmt.

Die resultierenden Weißgrade sind wie folgt:

| | |
|---|---|
| Ohne Hilfsmittel | 131 |
| Diffusionsbeschleuniger 1 | 134 |
| Diffusionsbeschleuniger 2 | 134 |
| Mikroemulsion | 137 |

### Beispiel 4

In einem Autoklaven wurden 10 g Polyester/Viskose Maschenware (Mischungsverhältnis 50% Polyester und 50% Viskose) bei 25 °C in 100 ml eines Aufhellbades eingebracht, welches 0,04 g einer Aufhellerdispersion enthält. Die Aufhellerdispersion enthält die folgenden optischen Aufheller.

### wie Bsp. 1

in den Gewichtsanteilen m,p' 10%. Der Rest sind Dispergiermittel und Wasser. Die einzelnen Aufhellerkomponenten wurden hierzu zunächst getrennt dispergiert ("gefinisht") und anschließend gemischt. Das Bad wurde dann innerhalb von 30 min auf 98 °C erhitzt und noch 30 min bei dieser Temperatur gehalten. In dieser Zeit wird die Flotte gerührt. Danach wurde die Maschenware aus dem Bad genommen, gespült und getrocknet. Zur Analyse wurden die optischen Weißgrade nach CIE bestimmt.

Die resultierenden Weißgrade sind wie folgt:

| | |
|---|---|
| Ohne Hilfsmittel | 132 |
| Diffusionsbeschleuniger 1 | 134 |
| Diffusionsbeschleuniger 2 | 135 |
| Mikroemulsion | 138 |

### Beispiel 5

In einem Autoklaven wurden 10 g Polyester-Stapelfasergarn bei 25 °C in 100 ml eines Aufhellbades eingebracht, welches 0,25 g einer Aufhellerdispersion enthält. Die Aufhellerdispersion enthält die folgenden optischen Aufheller

### wie Bsp. 1

In den Gewichtsanteilen o,o' 10%. Der Rest sind Dispergiermittel und Wasser. Die einzelnen Aufhellerkomponenten wurden hierzu zunächst getrennt dispergiert ("gefinisht") und anschließend gemischt. Das Bad wurde dann innerhalb von 45 min auf 100 °C erhitzt und noch 30 min bei dieser Temperatur gehalten. In dieser Zeit wird die Flotte gerührt. Danach wurde das Stapelfasergarn aus dem Bad genommen, gespült und getrocknet. Zur Analyse wurden die optischen Weißgrade nach CIE bestimmt.

Die resultierenden Weißgrade sind wie folgt:

| | |
|---|---|
| Ohne Hilfsmittel | 123 |
| Diffusionsbeschleuniger 1 | 124 |
| Diffusionsbeschleuniger 2 | 124 |
| Mikroemulsion | 132 |

## Patentansprüche

1. Verfahren zum optischen Aufhellen von synthetischen Fasern oder von Mischungen von synthetischen Fasern mit natürlichen Fasern, **dadurch gekennzeichnet, dass** die synthetischen Fasern oder Mischungen der synthetischen Fasern mit natürlichen Fasern in einem Behandlungsbad, enthaltend optische Aufheller, dem eine Mikroemulsion zugesetzt wurde, behandelt werden, wobei die Mikroemulsion die folgenden Komponenten enthält:
(a) Als Komponente A 1 - 40 Gew.-% einer Verbindung, die durch Reaktion einer Verbindung a1 der allgemeinen Formel III wobei R¹, R², R³ unabhängig voneinander für einen aliphatischen, aromatischen oder araliphatischen Rest stehen, der durch wenigstens eine funktionelle Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann, und R⁴ unabhängig voneinander für Wasserstoff oder einen aliphatischen Rest mit 1 - 15 Kohlenstoffatomen, einen aromatischen Rest mit 6 - 15 Kohlenstoffatomen oder einen araliphatischen Rest mit 7 - 15 Kohlenstoffatomen steht,
mit einer Verbindung a2 der allgemeinen Formel IV entsteht, wobei R⁵ unabhängig voneinander Wasserstoff oder aliphatischer Rest mit 1 - 15 Kohlenstoffatomen, aromatischer Rest mit 6 - 15 Kohlenstoffatomen oder araliphatischer Rest mit 7 - 15 Kohlenstoffatomen bedeutet;
(b) Als Komponente B 1 - 25 Gew.-% einer Verbindung, die durch Reaktion einer Verbindung b1 der allgemeinen Formel V wobei R⁶ für einen aliphatischen, aromatischen oder araliphatischen Rest steht, der durch wenigstens eine funktionelle Gruppe ausgewählt aus der Gruppe bestehend aus Hydroxy-, Ether-, Amino-, Thio-, Aldehyd-, Keto-, Carbonsäure-, Ester-, Amidogruppe und Halogen substituiert sein kann;
mit einer Verbindung b2 der allgemeinen Formel VI entsteht, wobei R⁷ unabhängig voneinander Wasserstoff oder aliphatischer Rest mit 1 - 15 Kohlenstoffatomen, aromatischer Rest mit 6 - 15 Kohlenstoffatomen oder araliphatischer Rest mit 7 - 15 Kohlenstoffatomen bedeutet;
(c) Als Komponente C 1 - 15 Gew.-% einer Verbindung der allgemeinen Formel VII wobei R⁸ für einen aliphatischen, aromatischen oder araliphatischen Rest steht;
(d) Als Komponente D 1 - 40 Gew.-% einer Verbindung der allgemeinen Formel VIII wobei R⁹ für einen aliphatischen, aromatischen oder araliphatischen Rest steht, und der mittlere Wert für n eine ganze oder gebrochene positive Zahl von 1 - 10 ist;
(e) Als Komponente E 1 - 50 Gew.-% einer Verbindung der allgemeinen Formel IX
wobei R¹⁰ für einen aliphatischen, aromatischen oder araliphatischen Rest steht, und der mittlere Wert für m eine ganze oder gebrochene positive Zahl von 0 bis 10 ist;
und Wasser als Lösungsmittel, wobei die Summe der Gew.-% der Komponenten A, B, C, D und E sowie Wasser als Lösungsmittel 100 Gew.-% ergibt..

2. Verfahren nach Anspruch 1, **dadurch gekennzeichnet, dass** das Verfahren bei einer Temperatur von 80 bis 120 °C durchgeführt wird.

3. Verfahren nach Anspruch 1 oder 2, **dadurch gekennzeichnet, dass** Polyester, Polyamide oder Mischungen von Polyestern oder Polyamiden untereinander oder mit anderen synthetischen oder natürlichen Fasern optisch aufgehellt werden.

4. Verfahren nach einem der Ansprüche 1 bis 3, **dadurch gekennzeichnet, dass** die Mikroemulsion nichtionogene Tenside, ionische Tenside, organische Lösevermittler und Wasser beinhaltet.

5. Verfahren nach einem der Ansprüche 1 bis 4, **dadurch gekennzeichnet, dass** das Behandlungsbad, enthaltend optische Aufheller, Nuancierfarbstoffe enthält.

6. Verwendung eines Behandlungsbads, enthaltend optische Aufheller, wie es in einem der Ansprüche 1 bis 5 definiert ist, zum optischen Aufhellen von synthetischen Fasern oder von Mischungen von synthetischen Fasern mit natürlichen Fasern.

7. Behandlungsbad, dem eine Mikroemulsion gemäß einem der Ansprüche 1 bis 4 zugesetzt wurde, für synthetische Fasern oder für synthetische Fasern in Mischung mit natürlichen Fasern enthaltend Wasser, optische Aufheller und gegebenenfalls Nuancierfarbstoffe.

8. Verwendung einer Mikroemulsion, wie sie in einem der Ansprüche 1 bis 4 definiert ist, in Behandlungsbädern, enthaltend optische Aufheller, für synthetische Fasern oder für synthetische Fasern in Mischung mit natürlichen Fasern.

## Claims

1. A process for optical brightening of synthetic fibers or of blends of synthetic fibers with natural fibers, which comprises treating the synthetic fibers or blends of synthetic fibers with natural fibers in a treatment bath which comprises optical brighteners and to which a microemulsion was added, the microemulsion comprising the following components:
(a) as component A 1 - 40% by weight of a compound formed by a reaction of a compound a1 of the general formula III where R¹, R² and R³ are independently an aliphatic, aromatic or araliphatic radical which may each be substituted by one or more functional groups selected from the group consisting of hydroxyl group, ether group, amino group, thio group, aldehyde group, keto group, carboxylic acid group, ester group, amido group and halogen;
and each R⁴ is independently hydrogen or an aliphatic radical having 1 - 15 carbon atoms, an aromatic radical having 6 - 15 carbon atoms or an araliphatic radical having 7 - 15 carbon atoms,
with a compound a2 of the general formula IV where each R⁵ is independently hydrogen or aliphatic radical having 1 - 15 carbon atoms, aromatic radical having 6 - 15 carbon atoms or araliphatic radical having 7 - 15 carbon atoms;
(b) as component B 1 - 25% by weight of a compound formed by a reaction of a compound b1 of the general formula V where R⁶ is an aliphatic, aromatic or araliphatic radical which may be substituted by one or more functional groups selected from the group consisting of hydroxyl group, ether group, amino group, thio group, aldehyde group, keto group, carboxylic acid group, ester group, amido group and halogen;
with a compound b2 of the general formula VI where each R⁷ is independently hydrogen or aliphatic radical having 1 - 15 carbon atoms, aromatic radical having 6 - 15 carbon atoms or araliphatic radical having 7 - 15 carbon atoms;
(c) as component C 1 - 15% by weight of a compound of the general formula VII where R⁸ is an aliphatic, aromatic or araliphatic radical;
(d) as component D 1 - 40% by weight of a compound of the general formula VIII where R⁹ is an aliphatic, aromatic or araliphatic radical and the average value of n is an integral or fractional positive number from 1 - 10;
(e) as component E 1 - 50% by weight of a compound of the general formula IX
where R¹⁰ is an aliphatic, aromatic or araliphatic radical and the average value of m is an integral or fractional positive number from 0 to 10;
and water as a solvent, the sum total of the weight% of components A, B, C, D and E and also water as a solvent being 100% by weight.

2. The process according to claim 1 conducted at a temperature in the range from 80 to 120°C.

3. The process according to claim 1 or 2 wherein polyesters, polyamides or blends of polyesters or polyamides with each other or with other synthetic or natural fibers are optically brightened.

4. The process according to any of claims 1 to 3 wherein the microemulsion comprises nonionic surfactants, ionic surfactants, organic solubilizers and water.

5. The process according to any of claims 1 to 4 wherein the treatment bath which comprises optical brighteners comprises shading dyes.

6. The use of a treatment bath which comprises optical brighteners and is as defined in any of claims 1 to 5 for optical brightening of synthetic fibers or of blends of synthetic fibers with natural fibers.

7. A treatment bath to which a microemulsion according to any of claims 1 to 4 was added, for synthetic fibers or for synthetic fibers in a blend with natural fibers, comprising water and optical brighteners with or without shading dyes.

8. The use of a microemulsion as defined in any of claims 1 to 4 in treatment baths comprising optical brighteners, for synthetic fibers or for synthetic fibers in a blend with natural fibers.

## Revendications

1. Procédé pour l'azurage optique de fibres synthétiques ou de mélanges de fibres synthétiques et de fibres naturelles, **caractérisé en ce que** les fibres synthétiques ou les mélanges de fibres synthétiques et de fibres naturelles sont traités dans un bain de traitement contenant des azurants optiques auquel on ajoute une microémulsion, la microémulsion comprenant les composants suivants :
(a) comme composant A, 1 à 40 % en poids d'un composé, qui est formé par la réaction d'un composé a1 répondant à la formule générale III où R¹, R², R³ représentent, indépendamment les uns des autres, un radical aliphatique, aromatique ou araliphatique qui peut être substitué par au moins un groupe fonctionnel choisi dans le groupe comprenant les groupes hydroxy, éther, amino, thio, aldéhyde, céto, acide carbonique, ester, amido et un halogène,
et R⁴ représentent, indépendamment les uns des autres, un atome d'hydrogène ou un radical aliphatique comprenant 1 à 15 atomes de carbone, un radical aromatique comprenant 6 à 15 atomes de carbone ou un radical araliphatique comprenant 7 à 15 atomes de carbone,
avec un composé a2 répondant à la formule générale IV où R⁵ représentent, indépendamment l'un de l'autre, un atome d'hydrogène ou un radical aliphatique comprenant 1 à 15 atomes de carbone, un radical aromatique comprenant 6 à 15 atomes de carbone ou un radical araliphatique comprenant 7 à 15 atomes de carbone ;
(b) comme composant B, 1 à 25 % en poids d'un composé, qui est formé par la réaction d'un composé b1 répondant à la formule générale V où R⁶ représente un radical aliphatique, aromatique ou araliphatique qui peut être substitué par au moins un groupe fonctionnel choisi dans le groupe comprenant les groupes hydroxy, éther, amino, thio, aldéhyde, céto, acide carbonique, ester, amido et un halogène ;
avec un composé b2 répondant à la formule générale VI où R⁷ représentent, indépendamment l'un de l'autre, un atome d'hydrogène ou un radical aliphatique comprenant 1 à 15 atomes de carbone, un radical aromatique comprenant 6 à 15 atomes de carbone ou un radical araliphatique comprenant 7 à 15 atomes de carbone ;
(c) comme composant C, 1 à 15 % en poids d'un composé répondant à la formule générale VII où R⁸ représente un radical aliphatique, aromatique ou araliphatique ;
(d) comme composant D, 1 à 40 % en poids d'un composé répondant à la formule générale VIII où R⁹ représente un radical aliphatique, aromatique ou araliphatique et la valeur moyenne pour n est un nombre positif entier ou fractionnaire de 1 à 10 ;
(e) comme composant E, 1 à 50 % en poids d'un composé répondant à la formule générale IX où R¹⁰ représente un radical aliphatique, aromatique ou araliphatique et la valeur moyenne pour m est un nombre positif entier ou fractionnaire de 0 à 10 ;
et de l'eau comme agent de solubilisation, la somme des pourcentages en poids des composants A, B, C, D et E et de l'eau comme agent de solubilisation donnant 100 % en poids.

2. Procédé selon la revendication 1, **caractérisé en ce que** le procédé est conduit à une température de 80 à 120° C.

3. Procédé selon la revendication 1 ou 2, **caractérisé en ce que** du polyester, du polyamide ou des mélanges de polyesters ou de polyamides sont azurés optiquement entre eux ou avec d'autres fibres synthétiques ou naturelles.

4. Procédé selon l'une quelconque des revendications 1 à 3, **caractérisé en ce que** la microémulsion renferme des tensioactifs non ionogènes, des tensioactifs ioniques, des agents de solubilisation organiques et de l'eau.

5. Procédé selon l'une quelconque des revendications 1 à 4, **caractérisé en ce que** le bain de traitement renfermant des azurants optiques contient des colorants de nuançage.

6. Utilisation d'un bain de traitement contenant des azurants optiques selon l'une quelconque des revendications 1 à 5 pour l'azurage optique de fibres synthétiques ou de mélanges de fibres synthétiques et de fibres naturelles.

7. Bain de traitement, auquel on ajoute une microémulsion selon l'une quelconque des revendications 1 à 4, pour des fibres synthétiques
ou pour des fibres synthétiques en mélange avec des fibres naturelles contenant de l'eau, des azurants optiques et, facultativement, des colorants de nuançage.

8. Utilisation d'une microémulsion selon l'une quelconque des revendications 1 à 4 dans des bains de traitement contenant des azurants optiques pour des fibres synthétiques ou pour des fibres synthétiques en mélange avec des fibres naturelles.
